# EUROPÄISCHE PATENTSCHRIFT

(11) **EP 0 928 840 B1**
(45) Veröffentlichungstag und Bekanntmachung des Hinweises auf die Patenterteilung: **18.04.2007**
(21) Anmeldenummer: 98124638.2
(22) Anmeldetag: 23.12.1998
(51) Int. Cl.: D02G 1/16, D02G 3/18

(54) **Verfahren und Vorrichtung zum Herstellen eines strangartigen Faserverbundes und Faserverbund in Strangform**
Method and apparatus for the production of a stranded fibre composite and a fibre composite in strand form
Procédé et dispositif pour la production d'une composite fibreuse allongée et une composite fibreuse allongée

(30) Priorität: 12.01.1998 DE 19800725
(43) Veröffentlichungstag der Anmeldung: 14.07.1999
(73) Patentinhaber: Johns Manville Europe GmbH, 60323 Frankfurt am Main (DE)
(72) Erfinder: Hahmann, Paul, 97877 Wertheim (DE)
(74) Vertreter: Knoblauch, Andreas

(56) Entgegenhaltungen:
- EP-A- 0 498 216
- EP-A- 0 737 763
- DE-A- 3 634 904
- DE-C- 825 456
- US-A- 3 620 280
- US-A- 3 625 809
- US-A- 3 938 313

## Beschreibung

Die Erfindung betrifft ein Verfahren zum Herstellen eines strangartigen Faserverbundes aus Glasfasern und mindestens einem Zusatzmaterial, bei dem eine Vielzahl von Glasfasern in einen im wesentlichen rotationssymmetrischen, zumindest in Umfangsrichtung bis auf eine Einführöffnung geschlossenen Raum geleitet werden, in dem sie einen Faserwirbel bilden, der an einer Stirnseite des Raumes als Faserband abgezogen wird, und das Zusatzmaterial in den Raum eingebracht wird.

Ferner betrifft die Erfindung eine Vorrichtung zum Herstellen eines strangartigen Faserverbundes aus Glasfasern und mindestens einem Zusatzmaterial mit einem Spinntrichter, der in seiner Umfangswand eine längliche Zuführöffnung und an einer Stirnseite eine Abzugsöffnung aufweist, und mit einer Abzugseinrichtung.

Schließlich betrifft die Erfindung einen Faserverbund in Strangform aus Glasfasern und Kunststoff, bei dem der Kunststoff als Seele des Faserverbundes ausgebildet ist, die von den Glasfasern umsponnen ist.

Glasfasern haben sich für viele Anwendungszwecke bewährt. Wenn sie zu Flächenmaterialien verarbeitet werden, beispielsweise als Gewebe oder als Vliese, bilden sie vielfach einen Träger für eine Beschichtung. Beispiele hierfür sind Dachbahnen oder Fußbodenbeläge. Zur Erfüllung der Trägerfunktion werden an die aus Glasfasern gebildeten Faserverbände gewisse Anforderungen gestellt, insbesondere auf die Dehnbarkeit und die Reißfestigkeit hin. Ähnliche Anforderungen existieren auch dann, wenn die Faserverbände mit Glasfasern nur in Strangform vorliegen, beispielsweise als Vorgarn oder Garn.

Faserverbände, die nur aus Glasfasern bestehen, und daraus hergestellte Gewebe haben zwar eine sehr hohe Dimensionsstabilität bei wechselnden thermischen Bedingungen. Sie sind im allgemeinen auch hoch reißfest, können jedoch fast nicht gedehnt werden. Aus diesem Grunde ist es bekannt, Glasfasern mit Kunststoff- oder Synthesefasern zu kombinieren. Bei Gewebeträgerbahnen ist es beispielsweise bekannt, sie mehrlagig auszubilden, und zwar eine Lage aus Glasfasergewebe und eine Lage aus Synthesefasergewebe. Synthesefasern zeichnen sich nämlich durch eine hohe Dehnung aus. Sie haben allerdings nur eine geringe Dimensionsstabilität. Aufgrund von Temperaturschwankungen dehnt sich dann die Sytheseträgerbahn aus, und es entstehen kleinste Wellen, da sich die Glasfaserträgerbahn nicht mitdehnt und auch nicht schrumpft. In die Wellen kann Feuchtigkeit eindringen, so daß sich beispielsweise bei Dachbahnen hier Undichtigkeiten ergeben können.

Man hat daher schon Versuche angestellt, die Kombination von Glasfasern und Synthesefasern bei der Herstellung des Faserverbundes zu bewirken. So ist es aus DE 36 34 904 A1 bekannt, der Trommel, die zum Ausziehen und Erzeugen der Glasfasern dient, Fasern oder Fäden eines anderen Materials zuzuführen, die dann parallel mit den Glasfasern in den geschlossenen Raum des Spinntrichters geleitet werden und dort gemeinsam verwirbelt werden. Der Kunststoff kann beispielsweise auf die Trommel aufgespritzt werden. Hierbei ergibt sich eine relativ homogene Fasermischung, d.h. in dem Faserverbund liegen Glasfasern und Kunststoffasern im Querschnitt mit einer statistisch vorgegebenen Verteilung vor.

US 3 625 809 A zeigt einen Faserverbund in Strangform aus Glasfasern und Kunststoff, bei dem der Kunststoff als Seele des Faserverbundes ausgebildet ist, die von Glasfasern umsponnen ist. Bei den Glasfasern handelt es sich um kontinuierliche Glasfilamente.

EP 0 498 216 A1 zeigt ein Garn, das aus mehreren Schichten ausgebildet ist. Ein Kunststoffkern wird von zwei Kunststofflagen umgeben. Auf diese Kunststofflagen kommt eine dritte Lage aus einem Draht, der beispielsweise aus rostfreiem Stahl gebildet ist. Diese Lage wird wiederum von einer vierten Lage aus Polyester und einer fünften Lage aus einer weiteren Polyesterfaser umwickelt. Glasfasern können auch als Kern oder Umhüllung verwendet werden.

US 3 938 313 A zeigt eine Verstärkung für Reifen und ein Verfahren zu ihrer Herstellung. Eine Seele, die aus einem Kunststoff-Faden oder aus Stapelfasern oder aus kontinuierlichen Fasern gebildet sein kann, wird von kontinuierlichen Glasfilamenten schraubenlinienförmig umwickelt. Hierzu ist es erforderlich, daß sich die Spendeorgane für die Glasfasern kontinuierlich relativ zur Seele drehen.

US 3 620 280 A zeigt einen weiteren Faserverbund zum Verstärken von bestimmten Artikeln, beispielsweise Reifen. Der Faserverbund weist eine Seele aus organischen Fasern auf, auf die außen ein Glas aus kontinuierlich vorliegenden Fasern gewickelt ist.

Der Erfindung liegt die Aufgabe zugrunde, den Aufbau des Faserverbundes besser steuern zu können.

Diese Aufgabe wird bei einem Verfahren der eingangs genannten Art dadurch gelöst, daß das Zusatzmaterial von der Stirnseite her eingebracht wird, die derjenigen gegenüberliegt, aus der das Faserband abgezogen wird.

Dadurch ist es möglich, die Zuordnung der Glasfasern und des Zusatzmaterials gezielter auszubilden. Es ist damit beispielsweise möglich, eine gewisse Verteilung von Glasfasern und Zusatzmaterial über den Querschnitt des Faserverbundes zu erzielen. Insbesondere kann man erreichen, daß der Glasfaserwirbel und das Zusatzmaterial praktisch konzentrisch zueinander aufgebaut werden, was mit dem bekannten Verfahren nicht möglich war. Diese Vorgehensweise erleichtert zum einen die Handhabung. Man kann den Raum, in dem die Verwirbelung stattfindet, im wesentlichen unverändert belassen. Zum anderen ergibt sich hieraus die Möglichkeit, eine gezielte Kombination der Glasfasern und des Zusatzmaterials vornehmen zu können.

Vorzugsweise liegt das Zusatzmaterial als Strang vor. Dieser Strang, beispielsweise ein Faserverbund aus Stapelfasern oder Filamenten öder ein einzelnes Monofilament, kann dann gezielt mit den Glasfasern kombiniert werden, so daß man einen Faserverbund aus den verwirbelten Glasfasern und dem strangartigen Zusatzmaterial erhält. Die Glasfasern sorgen dann innerhalb des Faserverbundes für eine gewisse Dimensionsstabilität, während das Zusatzmaterial weitere Eigenschaften bewirken kann, beispielsweise eine verbesserte Dehnfähigkeit.

Hierbei ist besonders bevorzugt, daß das Zusatzmaterial im wesentlichen zentrisch durch den Raum geführt wird. beispielsweise kann man das Zusatzmaterial bereits durch den Raum führen, bevor die Glasfasern eingeleitet werden. Das Zusatzmaterial erleichtert dann zum einen das Abziehen der Glasfasern aus dem Raum. Von besonderem Vorteil sind aber dann die Eigenschaften des entstehenden Faserverbundes. Der Faserverbund weist eine Seele aus dem Zusatzmaterial auf, die von den Glasfasern umgeben ist. Damit ist die Seele oder der Kern von den Glasfasern geschützt. Wenn die Seele beispielsweise aus einem brennbaren Material besteht, dann kann man aufgrund der Umhüllung durch die Glasfasern ein besseres Brandverhalten bei einem Träger erzielen, der mit Hilfe eines derartigen Faserverbundes gefertigt wird, d.h. ein derartiges Material kann dann einer Feuerbeanspruchung länger standhalten. Man erhält den Aufbau mit Kern oder Seele aus Zusatzmaterial und Ummantelung durch Glasfasern auf relativ einfache Weise. Der entstehende Faserverbund kann zwar noch verzwirnt werden.

Dies muß aber nicht sein. Man kann den Faserverbund auch als Vorgarn weiterverarbeiten, was den Vorteil hat, daß man eine höhere Flächendeckung bei der Herstellung von Flächenmaterialien erzielen kann und keine Garnherstellung notwendig ist, was die Herstellung von Flächenmaterialien verbilligt. Trotzdem sind derartige Flächenmaterialien stabil genug. ,

Vorzugsweise ist das Zusatzmaterial aus mehreren Filamenten gebildet. Dies verbessert die Verbindung zwischen den Glasfasern und dem Zusatzmaterial. Bei der Verwirbelung lösen sich die Filamente des Zusatzmaterials geringfügig voneinander und erlauben so, daß die Glasfasern dann leicht festgehalten werden können.

Auch ist bevorzugt, wenn das Zusatzmaterial oberflächenbehandelt ist. Eine derartige Oberflächenbehandlung dient dazu, die Haftfähigkeit der Glasfasern am Zusatzmaterial zu erhöhen.

Hierbei ist insbesondere bevorzugt, daß das Zusatzmaterial texturiert wird. Das Texturieren an sich ist bekannt zur Erhöhung des Volumen des Zusatzmaterials. Man kann es im vorliegenden Fall aber vorteilhafterweise auch dazu verwenden, die Anlagefähigkeit der Glasfasern an das Zusatzmaterial zu verbessern.

Alternativ oder zusätzlich hierzu kann das Zusatzmaterial mit einem Haftvermittler versehen werden. Die Glasfasern kleben dann an der Oberfläche des Zusatzmaterials fest.

Der Faserverbund kann in einer bevorzugten Ausgestaltung wärmebehandelt werden. Hierbei können dann die Glasfasern mit dem Zusatzmaterial verschmelzen. Eine innige Verschmelzung ist hierbei in vielen Fällen weder notwendig noch erwünscht. Es reicht meistens aus, wenn die Glasfasern nach der Wärmebehandlung an dem Zusatzmaterial anhaften.

Dies ist insbesondere dann von Vorteil, wenn das Zusatzmaterial ein Kunststoff ist. Hier reichen bereits relativ geringe Temperaturen aus, um zu einer Erweichung des Kunststoffs, insbesondere aus organischen Fasern, zu führen, so daß die Glasfasern eine ausreichende Verbindung mit dem Kunststoff eingehen können. Die Verwendung von Kunststoffen als Zusatzmaterial ist an sich bekannt. Sie war aber bisher begrenzt, weil man durch die Kombination der Glasfasern mit dem Kunststoff ein Brandschutzverhalten erzeugt hat, das vielen Anforderungen nicht mehr gerecht wurde. Wenn man nun den Kunststoff mit den Glasfasern sozusagen ummantelt, dann kann man das Brandschutzverhalten drastisch verbessern und im übrigen die Vorteile einer Kombination von Glasfasern und Kunststoffen genießen, nämlich eine hohe Dimensionsstabiltät bei wechselnden Temperaturen bei gleichzeitiger Dehnbarkeit unter mechanischen Beanspruchungen. Ein derartiger Faserverbund ist beispielsweise gegen Flugfeuer und strahlende Wärme geschützt, so daß der Faserverbund auch zur Herstellung von Dachbahnen verwendet werden kann, wenn zunächst ein flächiges Trägermaterial aus dem Faserverbund gefertigt wird.

Vorzugsweise wird als Kunststoff Polyester verwendet. Polyester hat sich aufgrund seiner mechanischen Eigenschaften, insbesondere aufgrund seiner Dehnbarkeit, für die Kombination bewährt.

Die Aufgabe wird bei einer Vorrichtung der eingangs genannten Art dadurch gelöst, daß an der der Abzugsöffnung gegenüberliegenden Stirnseite eine Zuführeinrichtung für mindestens ein Zusatzmaterial angeordnet ist.

Wie im Zusammenhang mit dem Verfahren erläutert, läßt sich mit der Zuführeinrichtung der Aufbau des Faserverbundes steuern. Das Zusatzmaterial kann aufgrund der Anordnung der Zuführeinrichtung an der Stirnseite des Spinntrichters relativ gezielt so eingespeist werden, daß sich das Zusatzmaterial an einer vorbestimmten Position im Querschnitt des Faserverbundes befindet.

Vorzugsweise weist die Zuführeinrichtung einen Fadenspender auf. Ein Fadenspender gibt einen Faden aus. Das Zusatzmaterial kann dann als "Faden" vorliegen und später von den Glasfasern umsponnen werden. Der "Faden" kann in vielen unterschiedlichen Ausbildungen vorliegen. Es kann sich um ein Monofilament handeln, es können aber auch Garne aus mehreren Filamenten oder Stapelfasern sein. Es kann sich auch um einen relativ lokkeren Verbund aus Einzelfasern handeln. Schließlich kann man auch einen Draht verwenden, beispielsweise einen Kupferdraht.

Vorzugsweise weist die Zuführeinrichtung eine Verwirbelungseinrichtung auf. Insbesondere dann, wenn das Zusatzmaterial aus mehreren Filamenten gebildet ist, kann die Verwirbelungseinrichtung dafür sorgen, daß diese Filamente etwas voneinander gelöst werden, so daß später das Festhalten der Glasfasern erleichtert wird.

Auch ist von Vorteil, wenn hinter der Abzugsöffnung eine Verwirbelungseinrichtung angeordnet ist. Mit Hilfe dieser Verwirbelungseinrichtung kann man die Haltekräfte innerhalb des Faserverbundes erhöhen.

Vorzugsweise ist hinter der Abzugsöffnung eine Wärmebehandlungseinrichtung angeordnet. Damit kann man den Faserverbund erwärmen, beispielsweise um eine Kunststoffseele anzuschmelzen oder zu erweichen. In diesem Fall können die Glasfaser besser haften.

Bei dem Faserverbund der eingangs genannten Art wird die Verbesserung des Aufbaus dadurch erreicht, daß die Glasfasern die Seele als Faserwirbel umgeben.

Wie oben ausgeführt, läßt sich damit ein verbessertes Brandschutzverhalten erreichen. Die Kunststoffseele oder der Kunststoffkern werden durch die umgebenden Glasfasern beispielsweise vor Flugfeuer geschützt. Die Glasfasern schirmen auch strahlende Wärme ab, so daß man die Vorteile einer Kombination von Glasfasern und Kunststoff wahrnehmen kann, ohne die meisten Nachteile in Kauf nehmen zu müssen. Man erhält als Faserverbund ein Vorgarn, d.h. einen relativ großvolumigen Faserverbund. Dies erleichtert später die Herstellung von Flächenmaterialien, weil man hiermit eine höhere Flächendeckung erzielen kann. Die Kunststoffseele ist hier zwar nicht lückenlos umsponnen. Die Ausbildung, bei der die Glasfasern als Faserwirbel um die Seele herum angeordnet sind, reicht jedoch aus, um die gewünschten Eigenschaften insbesondere im Hinblick auf das Brandschutzverhalten zu erzielen.

Vorteilhafterweise ist der Kunststoff als Filament- oder Stapelfaservorgarn oder Stapelfasergarn ausgebildet. Die Glasfasern, die beim Verwirbeln hinzugefügt werden, haben dann die Möglichkeit, sich an der Oberfläche des Kunststoffs festzuhalten.

Diese Möglichkeit wird dann noch verbessert, wenn der Kunststoff texturiert ist. Durch die Texturierung ergibt sich einerseits eine Volumenvergrößerung und andererseits eine Öffnung der Oberfläche, so daß die Glasfasern dort sozusagen eindringen können und festhalten. Dies gilt vor allem bei Filamenten.

Vorzugsweise liegt das Gewichtsverhältnis zwischen Glasfasern und Kunststoff im Bereich von 5:95 bis 80:20. Man ist damit relativ flexibel, um den Faserverbund an unterschiedliche Anforderungen anzupassen.

Die Erfindung betrifft auch ein Gewebe aus einem Faserverbund, der wie oben beschrieben hergestellt und aufgebaut ist. Ein derartiges Gewebe hat ein relativ gutes Brandschutzverhalten.

Vorzugsweise kann man aus einem derartigen Gewebe und einer Beschichtung, beispielsweise aus Bitumen, eine Dachbahn herstellen. Diese ist dimensionsstabil und bleibt auch bei wechselnden Umwelttemperaturen lange Zeit dicht. Andererseits hat sie ein ausreichendes Brandschutzverhalten, um Sicherheitsanforderungen gerecht zu werden.

Die Erfindung wird im folgenden anhand eines bevorzugten Ausführungsbeispiels in Verbindung mit der Zeichnung beschrieben. Hierin zeigt die
- einzige Figur:: eine schematische Darstellung einer Vorrichtung zum Herstellen dieses Faserverbundes.

Die Herstellung der Glasfasern erfolgt, wie in DE 36 34 904 A1 beschrieben. Auf diese Druckschrift wird ausdrücklich Bezug genommen.

In nicht näher dargestellter Weise wird Glas in einem Behälter geschmolzen, der an seiner Unterseite Austrittsöffnungen aufweist, sogenannte Bushings. Das geschmolzene Glas tritt hier aus und bildet einen Tropfen, der bei Erreichen einer gewissen Größe nach unten fällt und einen Glasfaden hinter sich herzieht. Die Düse ist hierbei so angeordnet, daß der Tropfen neben einer Spinntrommel 2 vorbeifallen kann. Seitlich unterhalb der Spinntrommel (in der Figur wäre dies an der nicht sichtbaren Rückseite der Spinntrommel 2) ist ein schräges Blech angeordnet, auf dem der Glastropfen weiterrutscht. Der Faden, den der Glastropfen hinter sich herzieht, gelangt dann an die Spinntrommel und wird von ihr mitgenommen. An der Oberfläche der Spinntrommel 2 bildet sich also eine Vielzahl von nebeneinander angeordneten Glasfasern 3 aus. Die Glasfasern werden auf der Spinntrommel 2 beziehungsweise einer daran anhaftenden Luftschicht bis zu einer Abhebeeinrichtung 4, beispielsweise einer Schaberklinge, transportiert. Die Abhebeeinrichtung 4 hebt die Schar der Glasfasern von der Spinntrommel 2, die sich in Richtung eines Pfeiles 5 dreht, ab. Die Glasfasern 3 werden dann in einen Spinntrichter 6 eingeführt, der zu diesem Zweck eine in seiner Umfangswand angeordnete Einführöffnung 7 aufweist. Ansonsten ist der Spinntrichter 6 in Umfangsrichtung geschlossen. Er umschließt damit einen Raum, in dem die Glasfasern 3 verwirbelt werden und einen Faserwirbel bilden.

Der Spinntrichter 6 weist an seinem Ende mit kleinerem Durchmesser eine stirnseitige Öffnung 8 auf, die eine Abzugsöffnung bildet. An der gegenüberliegenden Stirnseite ist eine Zuführöffnung 9 angeordnet. Um den Faserwirbel zu bilden, kann der Spinntrichter 6 von der Zuführöffnung 9 zur Abzugsöffnung 8 mit Luft oder einem anderen Gas durchblasen werden.

Bis dahin entspricht die Vorrichtung 1 und das mit ihr durchführbare Herstellungsverfahren der in DE 36 34 904 A1 beschriebenen Vorgehensweise.

Zusätzlich ist nun vor der Zuführöffnung 9 eine Zuführeinrichtung 10 angeordnet, die einen Fadenspender 11 aufweist, der einen Kunststoffaden 12 abgibt. Der Kunststoffaden 12 ist aus mehreren Fasern gebildet, die entweder als Filamente oder als Stapelfasern ausgebildet-sein können. Vorzugsweise handelt es sich bei dem Kunststoffaden um einen Faden aus Polyester. Statt dessen kann auch ein Monofilament oder ein Draht verwendet werden.

Der Kunststoffaden 12 durchläuft eine verwirbelungseinrichtung 13, in der er texturiert wird. Die Texturierung führt zu einer Volumenvergrößerung und öffnet gleichzeitig die Oberfläche des Kunststoffadens 12, d.h. seine Fasern werden gelockert. Der Kunststoffaden 12 wird durch den Spinntrichter 6 hindurchgeführt. Dies kann erfolgen, bevor die Glasfasern 3 eingeführt werden. Da der Kunststoffaden 12 im wesentlichen zentrisch durch den Spinntrichter 6 geführt wird, werden die Glasfasern 3 beim Verwirbeln um ihn herum gelegt. Sie bilden also einen Faserwirbel aus Glasfasern, der einen Kern aus dem Kunststoffaden 12 aufweist. Am Ende des Spinntrichters wird also aus der Abzugsöffnung 8 ein Faserverbund 14 abgezogen, der als Vorgarn ausgebildet ist. Dieses Vorgarn weist, wie gesagt, eine Seele aus dem Kunststoffaden 12 auf, die von Glasfasern 3 relativ locker ummantelt ist. Der Faserverbund 14 hat also ein relativ großes Volumen, so daß sich seine Verarbeitung zu einem Gewebe anbietet, weil man hier eine relativ hohe Flächendeckung erreichen kann.

Der Faserverbund 14 kann durch eine weitere Verwirbelungseinrichtung 15 geführt werden, in der mechanische Zusammenhalt zwischen dem Kunststoffaden 12 beziehungsweise dessen Fasern und den Glasfasern 3 weiter verbessert wird. Schließlich kann der Faserverbund 14 auch noch durch eine Heizeinrichtung 16 geführt werden, in der er so weit erwärmt werden kann, daß der Kunststoffaden 12 erweicht. Dies führt ebenfalls zu einer verbesserten Verbindung zwischen den Glasfasern 3 und dem Kunststoffaden 12. Der Faserverbund 14 wird dann in einer Aufwickelvorrichtung 17 aufgewickelt.

Man kann nun durch die Steuerung der Beladung der Spinntrommel 2 das Verhältnis zwischen dem Kunststoff des Kunststoffadens 12 und den Glasfasern 3 steuern. Wenn Bushings mit nur wenigen Düsen, aus denen Tropfen entstehen können, verwendet werden, dann wird sich der Gewichtsanteil des Kunststoffs erhöhen. Die Dichte der Glasfasern 3 an der Spinntrommel nimmt ab. In gleicher Weise kann man natürlich den Anteil der Glasfasern am Faserverbund erhöhen, wenn man Bushings mit mehr Düsen verwendet.

Man kann den Kunststoffaden 12 vor dem Eintritt in den Spinntrichter 6 auch mit einem Haftvermittler versehen, um das Anhaften der Glasfasern 3 am Kunststoffaden 12 zu verbessern.

Anstelle eines Kunststoffadens 12 kann man auch andere Materialien verwenden, beispielsweise einen Draht, insbesondere einen Kupferdraht.

Ein Gewebe, das aus dem Faserverbund 14 hergestellt wird, hat ein Brandschutzverhalten, das besser als das der herkömmlich verwendeten Kunststoff-Glasfaser-Kombinationen ist. Es ist insbesondere geschützt gegen Flugfeuer und strahlende Wärme, so daß es vorzugsweise für Dachbahnen verwendet werden kann, bei denen das Gewebe mit einer Beschichtung aus Bitumen oder ähnlichem versehen wird.

## Patentansprüche

1. Verfahren zum Herstellen eines strangartigen Faserverbundes (14) aus Glasfasern (3) und mindestens einem Zusatzmaterial (12), bei dem eine Vielzahl von Glasfasern (3) in einen im wesentlichen rotationssymmetrischen, zumindest in Umfangsrichtung bis auf eine Einführöffnung (7) geschlossenen Raum geleitet werden, in dem sie einen Faserwirbel bilden, der an einer Stirnseite des Raumes als Faserband abgezogen wird, und das Zusatzmaterial (12) in den Raum eingebracht wird, **dadurch gekennzeichnet, daß** das Zusatzmaterial (12) von der Stirnseite her eingebracht wird, die derjenigen gegenüberliegt, aus der das Faserband abgezogen wird.

2. Verfahren nach Anspruch 1, **dadurch gekennzeichnet, daß** das Zusatzmaterial (12) als Strang vorliegt.

3. Verfahren nach Anspruch 2, **dadurch gekennzeichnet, daß** das Zusatzmaterial (12) im wesentlichen zentrisch durch den Raum geführt wird.

4. Verfahren nach Anspruch 2 oder 3, **dadurch gekennzeichnet, daß** das Zusatzmaterial (12) aus mehreren Filamenten gebildet ist.

5. Verfahren nach einem der Ansprüche 2 bis 4, **dadurch gekennzeichnet, daß** das Zusatzmaterial (12) oberflächenbehandelt wird.

6. Verfahren nach Anspruch 5, **dadurch gekennzeichnet, daß** das Zusatzmaterial (12) texturiert wird.

7. Verfahren nach Anspruch 5 oder 6, **dadurch gekennzeichnet, daß** das Zusatzmaterial (12) mit einem Haftvermittler versehen wird.

8. Verfahren nach einem der Ansprüche 1 bis 7, **dadurch gekennzeichnet, daß** der Faserverbund (14) wärmebehandelt wird.

9. Verfahren nach einem der Ansprüche 1 bis 8, **dadurch gekennzeichnet, daß** das Zusatzmaterial (12) ein Kunststoff ist.

10. Verfahren nach Anspruch 9, **dadurch gekennzeichnet, daß** als Kunststoff Polyester verwendet wird.

11. Vorrichtung zum Herstellen eines strangartigen Faserverbundes aus Glasfasern und mindestens einem Zusatzmaterial mit einem Spinntrichter, der in seine Umfangswand eine längliche Zuführöffnung und an einer Stirnseite eine Abzugsöffnung aufweist, und mit einer Abzugseinrichtung, **dadurch gekennzeichnet, daß** an der der Abzugsöffnung (8) gegenüberliegenden Stirnseite eine Zuführeinrichtung (10) für mindestens ein Zusatzmaterial (12) angeordnet ist.

12. Vorrichtung nach Anspruch 11, **dadurch gekennzeichnet, daß** die Zuführeinrichtung (10) einen Fadenspender (11) aufweist.

13. Vorrichtung nach Anspruch 11 oder 12, **dadurch gekennzeichnet, daß** die Zuführeinrichtung (10) eine Verwirbelungseinrichtung (13) aufweist.

14. Vorrichtung nach einem der Ansprüche 11 bis 13, **dadurch gekennzeichnet, daß** hinter der Abzugsöffnung (8) eine Verwirbelungseinrichtung (15) angeordnet ist.

15. Vorrichtung nach einem der Ansprüche 11 bis 14, **dadurch gekennzeichnet, daß** hinter der Abzugsöffnung (8) eine Wärmebehandlungseinrichtung (16) angeordnet ist.

16. Faserverbund in Strangform aus Glasfasern und Kunststoff, bei dem der Kunststoff als Seele des Faserverbundes (14) ausgebildet ist, die von den Glasfasern (3) umsponnen ist, **dadurch gekennzeichnet, daß** die Glasfasern (3) die Seele als Faserwirbel umgeben.

17. Faserverbund nach Anspruch 16, **dadurch gekennzeichnet, daß** der Kunststoff als Filament- oder Stapelfaservorgarn oder Stapelfasergarn ausgebildet ist.

18. Faserverbund nach Anspruch 16 oder 17, **dadurch gekennzeichnet, daß** der Kunststoff texturiert ist.

19. Faserverbund nach einem der Ansprüche 16 bis 18, **dadurch gekennzeichnet, daß** das Gewichtsverhältnis zwischen Glasfasern (3) und Kunststoff im Bereich von 5:95 bis 80:20 liegt.

20. Gewebe aus einem Faserverbund nach einem der Ansprüche 16 bis 19.

21. Dachbahn mit einem Gewebe nach Anspruch 20 und einer Beschichtung.

## Claims

1. A method of producing a stranded fibre composite (14) from glass fibres (3) and at least one additional material (12), wherein a plurality of glass fibres (3) is fed into a substantially rotationally symmetrical space which is closed at least in the circumferential direction, except for an insertion opening (7), and in which they form a fibre vortex which is drawn off at one end of the space as a sliver, and the additional material (12) is introduced into the space, **characterised in that** the additional material (12) is introduced from the end lying opposite that from which the sliver is drawn off.

2. A method according to claim 1, **characterised in that** the additional material (12) is in the form of a strand.

3. A method according to claim 2, **characterised in that** the additional material (12) is guided substantially centrally through the space.

4. A method according to claim 2 or 3, **characterised in that** the additional material (12) is formed from a plurality of filaments.

5. A method according to any one of claims 2 to 4, **characterised in that** the additional material (12) is surface-treated.

6. A method according to claim 5, **characterised in that** the additional material (12) is textured.

7. A method according to claim 5 or 6, **characterised in that** the additional material (12) is provided with an adhesion promoter.

8. A method according to any one of claims 1 to 7, **characterised in that** the fibre composite (14) is heat-treated.

9. A method according to any one of claims 1 to 8, **characterised in that** the additional material (12) is a plastics material.

10. A method according to claim 9, **characterised in that** polyester is used as the plastics material.

11. An apparatus for producing a stranded fibre composite from glass fibres and at least one additional material, with a spinning funnel which has an elongate feed opening in its circumferential wall and a draw-off opening at one end, and with a draw-off device, **characterised in that** a feed device (10) for at least one additional material (12) is arranged at the end opposite the draw-off opening (8).

12. An apparatus according to claim 11, **characterised in that** the feed device (10) has a thread dispenser (11).

13. An apparatus according to claim 11 or 12, **characterised in that** the feed device (10) has a vortexing device (13).

14. An apparatus according to any one of claims 11 to 13, **characterised in that** a vortexing device (15) is arranged downstream of the draw-off opening (8).

15. An apparatus according to any one of claims 11 to 14, **characterised in that** a heat-treatment device (16) is arranged downstream of the draw-off opening (8).

16. A fibre composite in strand form comprising glass fibres and plastics material, wherein the plastics material forms the core of the fibre composite (14), around which the glass fibres (3) are spun, **characterised in that** the glass fibres (3) surround the core as a fibre vortex.

17. A fibre composite according to claim 16, **characterised in that** the plastics material is formed as a filament or staple fibre roving or staple fibre yarn.

18. A fibre composite according to claim 16 or 17, **characterised in that** the plastics material is textured.

19. A fibre composite according to any one of claims 16 to 18, **characterised in that** the weight ratio between the glass fibres (3) and the plastics material lies in the range from 5:95 to 80:20.

20. A fabric comprising a fibre composite according to any one of claims 16 to 19.

21. A roof course with a fabric according to claim 20 and a coating.

## Revendications

1. Procédé de production d'un composite de fibres (14) en forme de cordon constitué de fibres de verre (3) et d'au moins une matière d'apport (12), dans lequel une multiplicité de fibres de verre (3) est dirigée dans un espace essentiellement à symétrie de révolution, fermé au moins dans la direction périphérique exception faite d'un orifice d'introduction (7), espace dans lequel elle forme un tourbillon de fibres, qui est délivré sur un côté frontal de l'espace sous forme de ruban de fibres, et la matière d'apport (12) est introduite dans l'espace, **caractérisé en ce que** la matière d'apport (12) est introduite à partir du côté frontal en vis-à-vis de celui dont est extrait le ruban de fibres.

2. Procédé suivant la revendication 1, **caractérisé en ce que** la matière d'apport (12) est disponible sous forme de cordon.

3. Procédé suivant la revendication 2, **caractérisé en ce que** la matière d'apport (12) est guidée essentiellement au centre au travers de l'espace.

4. Procédé suivant l'une des revendications 2 et 3, **caractérisé en ce que** la matière d'apport (12) est formée de plusieurs filaments.

5. Procédé suivant l'une des revendications 2 à 4, **caractérisé en ce que** la matière d'apport (12) est soumise à un traitement de surface.

6. Procédé suivant la revendication 5, **caractérisé en ce que** la matière d'apport (12) est texturée.

7. Procédé suivant l'une des revendications 5 et 6, **caractérisé en ce que** la matière d'apport (12) est munie d'un agent adhésif.

8. Procédé suivant l'une des revendications 1 à 7, **caractérisé en ce que** le composite de fibres (14) est soumis à un traitement thermique.

9. Procédé suivant l'une des revendications 1 à 8, **caractérisé en ce que** la matière d'apport (12) est une matière plastique.

10. Procédé suivant la revendication 9, **caractérisé en ce que** du polyester est utilisé en tant que matière plastique.

11. Dispositif pour la production d'un composite de fibres en forme de cordon constitué de fibres de verre et d'au moins une matière d'apport, comprenant un entonnoir de filage, qui comporte dans sa paroi périphérique un orifice d'alimentation allongé et un orifice délivreur sur un côté frontal, et un dispositif délivreur, **caractérisé en ce qu'**un dispositif d'alimentation (10) pour au moins une matière d'apport (12) est disposé sur le côté frontal en vis-à-vis de l'orifice délivreur (8).

12. Dispositif suivant la revendication 11, **caractérisé en ce que** le dispositif d'alimentation (10) comporte un distributeur de fil (11).

13. Dispositif suivant l'une des revendications 11 et 12, **caractérisé en ce que** le dispositif d'alimentation (10) comporte un dispositif de tourbillonnement (13).

14. Dispositif suivant l'une des revendications 11 à 13, **caractérisé en ce qu'**un dispositif de tourbillonnement (15) est disposé en aval de l'orifice délivreur (8).

15. Dispositif suivant l'une des revendications 11 à 14, **caractérisé en ce qu'**un dispositif de traitement thermique (16) est disposé en aval de l'orifice délivreur (8).

16. Composite de fibres en forme de cordon constitué de fibres de verre et de matière plastique, dans lequel la matière plastique est réalisée sous forme d'âme du composite de fibres (14), guipée par les fibres de verre (3), **caractérisé en ce que** les fibres de verre (3) entourent l'âme sous forme de tourbillon de fibres.

17. Composite de fibres suivant la revendication 16, **caractérisé en ce que** la matière plastique est réalisée sous forme de mèche de filaments ou de mèche de fibres discontinues ou de fil de fibres discontinues.

18. Composite de fibres suivant l'une des revendications 16 et 17, **caractérisé en ce que** la matière plastique est texturée.

19. Composite de fibres suivant l'une des revendications 16 à 18, **caractérisé en ce que** le rapport pondéral entre les fibres de verre (3) et la matière plastique se situe dans la plage de 5 : 95 à 80 : 20.

20. Tissu constitué d'un composite de fibres suivant l'une des revendications 16 à 19.

21. Bande de toiture comprenant un tissu suivant la revendication 20 et un revêtement.
